# FASCICULE DE BREVET EUROPEEN

(11) **EP 0 181 257 B1**
(45) Date de publication et mention de la délivrance du brevet: **14.09.1988**
(21) Numéro de dépôt: 85402090.6
(22) Date de dépôt: 30.10.1985
(51) Int. Cl.: D06P 1/30, D06P 1/22

(54) **Perfectionnement au procédé d'oxydation des colorants au soufre**
Oxydation von Schwefelfarbstoffen
Process for the oxidation of sulphur dyestuffs

(30) Priorité: 31.10.1984 FR 8416681
(43) Date de publication de la demande: 14.05.1986
(73) Titulaire: MANUFACTURE DE PRODUITS CHIMIQUES PROTEX, 75007 Paris (FR)
(72) Inventeur: Balland, Jean, F-37110 Auzouer Chateaurenault (FR)
(74) Mandataire: de Boisse, Louis Arnaud

(56) Documents cités:
- EP-A- 0 034 005
- DE-A- 2 914 260
- FR-A- 1 421 707
- US-A- 4 036 586
- JOURNAL OF THE SOCIETY OF DYERS AND COLOURISTS, vol. 98, no. 4, avril 1982, pages 106-113, Bradford, Yorkshire, GB; R. KLEIN: "Sulphur dyes today and tomorrow"

## Description

La présente invention concerne une amélioration apportée à l'oxydation et à la fixation des colorants au soufre, ou colorants de cuve.

On sait que l'oxydation, après teinture, des colorants au soufre ou colorants de cuve peut être réalisée à l'aide de différents agents d'oxydation. On peut, par exemple, citer parmi les composés les plus utilisés:
- Les chromates ou dichromates des métaux alcalins,
- Les composés halogénés des métaux alcalins tels que les bromates, chlorites ou iodates,
- Le peroxyde d'hydrogène.

Cependant, l'emploi de chromates ou bichromates présente l'inconvénient de provoquer une pollution importante des eaux de rejet. On sait, en outre, que ces composés peuvent modifier de façon, importante la tonalité de certains coloris ou provoquer également une diminution de l'hydro- philité des fibres.

L'emploi des dérivés halogénés est fréquem- ment préconisé, notamment en présence de vanadate alcalin: on sait, toutefois, que ces différents composés sont difficilement utilisables avec certains appareils, tels que le Jigger.

L'emploi de peroxyde d'hydrogène est efficace en milieu alcalin mais présente cependant l'inconvénient d'occasioner la suroxydation de nombreux colorants.

Quant à l'emploi de peroxyde d'hydrogène en milieu acide, il ne permet pas d'oxyder l'ensemble des colorants, comme le reconnaît l'article de R. Klein publié dans le Journal of the Society of Dyers and Colourists, vol. 98, N° 4, Avril 1982, pages 106-113, qui passe en revue les différents procédés possibles d'oxydation des colorants au soufre.

On sait que certains métaux sont susceptibles d'activer la décomposition d'une dilution aqueuse de peroxyde d'hydrogène et d'accroître la vitesse de son pouvoir oxydant dans un domaine de pH acide. L'emploi de sels de fer (comme décrit dans EP-A-34005), de nickel ou de cuivre par exemple, tels que le sulfate de cuivre, permet d'activer fortement la décomposition du peroxyde d'hydrogène. Toutefois, une telle oxydation, réalisée par exemple en présence de sels de cuivre, comme décrit dans US-A-4 036 586, entraîne une modification importante des divers coloris. De son côté, FR-A-1 421 707 a proposé d'activer la décomposition du peroxyde d'hydrogène à l'aide de sels de Mg, Ca, Sr ou Ba.

D'autre part, l'emploi d'un vanadate dans un bain de peroxyde d'hydrogène, comme décrit dans DE-A-29 14 260, ne permet pas d'accroître suffisamment la vitesse d'oxydation de la solution oxydante.

La Demanderesse a par contre trouvé expérimentalement que la présence dans un bain de peroxyde d'hydrogène, de faibles quantités d'un sel métallique, tel que du sulfate de cuivre, quantités insuffisantes pour accroître la vitesse d'oxydation et permettre le développement des divers coloris, et simultanément la présence dans le bain de faibles quantités d'un vanadate, permet d'oxyder rapidement tous les coloris sans présenter l'inconvénient de modifier leur tonalité.

Comparativement, l'application séparée de quantités identiques de sulfate de cuivre ou de vanadate ne permet pas d'oxyder aussi rapidement l'ensemble des divers colorants. Par contre, l'application simultanée d'un vanadate et d'un sel métallique en présence de peroxyde d'hydrogène permet d'oxyder rapidement l'ensemble des colorants au soufre, quel que soit le procédé de teinture ou l'appareillage considéré.

La présente invention a donc pour objet un procédé d'oxydation du colorant d'une étoffe ou fibre teinte avec un colorant au soufre ou un colorant de cuve à l'aide d'une solution de peroxyde d'hydrogène en présence d'un sel vanadate, à un pH compris entre 3 et 6 et à une température comprise entre 20 et 95 °C, les proportions de peroxyde d'hydrogène et de sel vanadate étant comprises, respectivement, entre 0,1 et 30 g et entre 0,05 et 0,5 g par litre de bain, caractérisé en ce que l'oxydation est effectuée en la présence simultanée d'un sel métallique choisi parmi les sels de cuivre, de fer, de nickel, de cobalt et de manganèse, la quantité de ce sel étant comprise entre 0,01 et 1 g par litre de bain oxydant.

De préférence, on réalise l'oxydation à des températures comprises entre 40° et 60 °C.

Parmi les sels métalliques utilisables, la préférence est donnée à l'emploi des sels de cuivre, tels que le sulfate de cuivre.

Le vanadate pourra être choisi dans la famille comprenant les vandates des métaux alcalins et le vanadate d'ammonium.

De préférence, la quantité de peroxyde d'hydrogène sera comprise entre 1 g et 5 g de peroxyde d'hydrogène par litre de bain d'oxydation.

La quantité de vanadate sera comprise de préférence entre 0,1 et 0,2 g/I.

La quantité du sel métallique sera comprise, de préférence, entre 0,05 à 0,1 g par litre de bain.

Grâce à l'invention, l'ensemble des colorants au soufre ou colorants de cuve, pourra être oxydé quel que soit le procédé de teinture, l'appareillage retenu ou la nature des fibres teintes.

Les exemples suivants permettront d'illustrer, de façon non limitative, les possibilités offertes par la présente invention. Dans les exemples ci-après, on utilise le Rouge au soufre n° 10 correspondant dans le Color Index au Numéro 53 228. Ce colorant correspond à l'un des éléments difficilement oxydables et donnant le plus de difficultés au cours de l'oxydation.

### Exemple 1

On teint un tissu de coton, préalablement blanchi, avec 10% de Rouge au soufre n° 10 (pourcentage exprimé par rapport au poids de la fibre).

On adopte les proportions suivantes pour le bain de teinture:
10% de colorant
10% de sulfure de sodium
10% de chlorure de sodium.
On adopte un rapport de bain de 1 à 10 entre le poids de la fibre et le volume du bain de teinture. On réalise la teinture pendant 1 heure à la température de 95 °C.

Pour tous ces bains, on adopte les conditions suivantes:
- Température 50 °C
- Rapport de bain 1 à 20 (rapport entre le poids de la fibre et le volume du bain).

On observe une vitesse d'oxydation insuffisante avec les bains A, B et C, l'oxydation totale du coloris n'est, par exemple, pas réalisée après 30 secondes de traitement.

Comparativement, l'oxydation réalisée en D est nettement plus rapide; on observe, en effet, dans ce cas, une oxydation totale après 10 secondes de traitement; on constate également que le coloris n'a subi aucune modification de tonalité.

### Exemple 2

On reprend les conditions précédentes. On réalise l'oxydation sur trois parties séparées des ^{f}i-bres teintes et rincées, en utilisant respectivement les bains suivants:

Après traitement, l'oxydation réalisée avec les bains A et B est nettement insuffisante. Comparativement, l'oxydation réalisée en C est nettement plus rapide. On constate, cependant, dans ce dernier cas, que le coloris subit un bleuissement important et n'est plus conforme aux spécifications du colorant considéré. On remarque que dans cet exemple il n'y a pas de vanadate dans la composition du bain.

### Exemple 3

On réalise une teinture sur Jigger avec 10% de colorant.

Après teinture, on réalise l'oxydation en opérant dans les conditions comparatives suivantes:
A. Rinçage par Jigger à l'aide de deux passages dans de l'eau froide.
B. Oxydation sur Jigger avec:

On réalise deux passages à la température de 50 °C. On observe ur e oxydation rapide et totale de l'ensemble de la matière teinte.

C. On adopte les mêmes conditions mais réalise l'oxydation avec un bain dépourvu de peroxyde d'hydrogène et contenant:

On observe, dans ce cas, une oxydation très nettement incomplète de la matière teinte quel que soit le nombre de passages effectués dans le bain oxydant.

Les exemples qui précèdent montrent l'efficacité de l'action combinée du peroxyde d'hydrogène, d'un sel métallique et d'un vanadate alcalin, présents simultanément dans le bain d'oxydation.

## Revendications

1. Procédé d'oxydation du colorant d une étoffe ou fibre teinte avec un colorant au soufre ou un colorant de cuve à l'aide d'une solution de peroxyde d'hydrogène en présence d'un sel vanadate, à un pH compris entre 3 et 6 et à température comprise entre 20 et 95 °C, les proportions de peroxyde d'hydrogène et de sel vanadate étant comprises, respectivement, entre 0,1 et 30 g et entre 0,05 et 0,5 g par litre de bain, caractérisé en ce que l'oxydation est effectuée en la présence simultanée d'un sel métallique choisi parmi les sels de cuivre, de fer, de nickel, de cobalt et de manganèse, la quantité de ce sel étant comprise entre 0,01 et 1 g par litre de bain oxydant.

2. Procédé selon la revendication 1, caractérisé en ce que ledit sel métallique est un sel de cuivre.

3. Procédé selon la revendication 1 ou 2, caractérisé en ce que le vanadate est choisi dans la famille comprenant les vanadates des métaux alcalins et le vanadate d'ammonium.

4. Procédé selon la revendication 1, caractérisé en ce que la quantité de sel métallique est comprise entre 0,05 et 0,1 g/I.

5. Procédé selon la revendication 1, caractérisé en ce que les quantités de vanadate sont comprises entre 0,1 et 0,2 g/I.

6. Procédé selon la revendication 1, caractérisé en ce que la quantité de peroxyde d'hydrogène est comprise entre 1 et g/I.

7. Procédé selon la revendication 1, caractérisé en ce que l'oxydation est réalisée à une température comprise entre 40 et 60 °C.

8. Procédé selon l'une des revendications 1 à 7, caractérisé en ce que le colorant est du Rouge au soufre n° 10 (Color Index N° 53 228).

## Patentansprüche

1. Verfahren zum Oxidieren eines Farbstoffs für Textilmaterialien oder Fasern, die mit einem Schwefelfarbstoff oder einem Küpenfarbstoff gefärbt sind, mit Hilfe einer Lösung von Wasserstoffperoxid in Gegenwart eines salzartigen Vanadats, bei einem pH-Wert zwischen 3 und 6 und einer Temperatur zwischen 20 und 95 °C, wobei die Anteile des Wasserstoffperoxids und des salzartigen Vanadats zwischen 0,1 und 30 g bzw. 0,05 und 0,5 g pro des Bades liegen, dadurch gekennzeichnet, dass die Oxidation in gleichzeitiger Gegenwart eines Metallsalzes durchgeführt wird, das aus den Salzen des Kupfers, des Eisens, des Nickels, des Cobalts und des Mangans ausgewählt worden ist, wobei die Menge dieses Salzes zwischen 0,01 und 1 g pro I des Oxidationsbades beträgt.

2. Verfahren nach Anspruch 1, dadurch gekennzeichnet, dass das genannte Metallsalz ein Kupfersalz ist.

3. Verfahren nach Anspruch 1 oder 2, dadurch gekennzeichnet, dass das Vanadat aus der Gruppe ausgewählt ist, welche die Alkalimetallvanadate und Ammoniumvanadat umfasst.

4. Verfahren nach Anspruch 1, dadurch gekennzeichnet, dass die Menge des Metallsalzes zwischen 0,05 und 0,1 g/I beträgt.

5. Verfahren nach Anspruch 1, dadurch gekennzeichnet, dass die Mengen des Vanadats zwischen 0,1 und 0,2 g/I betragen.

6. Verfahren nach Anspruch 1, dadurch gekennzeichnet, dass die Menge des Wasserstoffperoxids zwischen 1 und 5 g/I beträgt.

7. Verfahren nach Anspruch 1, dadurch gekennzeichnet, dass die Oxidation bei einer Temperatur zwischen 40 und 60 °C durchgeführt wird.

8. Verfahren nach einem der Ansprüche 1 bis 7, dadurch gekennzeichnet, dass der Farbstoff Schwefelrot N° 10 (Color Index N° 53 228) ist.

## Claims

1. Process for oxidizing the dye of a fabric or fiber dyed with a sulfur dye or a vat dye by means of a hydrogen peroxide solution in presence of a vanadate salt, at a pH comprised between 3 and 6 and at a temperature comprised between 20 and 95 °C, the amounts of hydrogen peroxide and of vanadate salt being comprised, respectively, between 0.1 and 30 g and between 0.05 and 0.5 g per liter of bath, characterized in that the oxidation is carried out in the simultaneous presence of a metal salt selected among copper iron, nickel, cobalt and manganese salts, the amount of said salt being comprised between 0.01 and 1 g per liter of oxidizing bath.

2. Process according to claim 1, characterized in that said metal salt is a copper salt.

3. Process according to claim 1 or 2, characterized in that the vanadate is chosen from the family comprising the alkali metal vanadates and ammonium vanadate.

4. Process according to claim 1, characterized in that the amount of metal salt is between 0.05 and 0.1 g/I.

5. Process according to claim 1, characterized in that the amounts of vanadate are between 0.1 and 0.2 g/I.

6. Process according to claim 1, characterized in that the amount of hydrogen peroxide is between 1 and 5 g/I.

7. Process according to claim 1, characterized in that the oxidation is carried out at a temperature between 40 an 60 °C.

8. Process according to any of claims 1 to 7, characterized in that the dye is Sulfur Red No. 10 (color Index N° 53 228).
